# EUROPÄISCHE PATENTSCHRIFT

(11) **EP 0 054 625 B1**
(45) Veröffentlichungstag und Bekanntmachung des Hinweises auf die Patenterteilung: **15.02.1984**
(21) Anmeldenummer: 81107414.5
(22) Anmeldetag: 18.09.1981
(51) Int. Cl.: F04B 39/12

(54) **Laufflächen in Kolbenmaschinen**
Sliding surfaces in piston machines
Surfaces de glissement dans des machines à piston

(30) Priorität: 19.12.1980 DE 3047978
(43) Veröffentlichungstag der Anmeldung: 30.06.1982
(73) Patentinhaber: WABCO Westinghouse Fahrzeugbremsen GmbH, D-30453 Hannover (DE)
(72) Erfinder: Meise, Gunther, D-3012 Langenhagen 6 (DE); Unger, Herbert, D-3257 Springe 1 (DE)
(74) Vertreter: Schrödter, Manfred, Dipl.-Ing.

## Beschreibung

Die Erfindung betrifft die Laufflächen von aus Kolben und Zylindern bestehenden Kolbenmaschinen, insbesondere Luftpressern, gemäss dem Oberbegriff des Anspruchs 1.

Bei Kolbenmaschinen haben sich für die Friktionspartner Zylinder und Kolben Aluminium-Legierungen überall dort durchgesetzt, wo Wert auf geringes Gewicht, eine gute Wärmeableitung und eine wirtschaftliche Grossfertigung mit Hilfe des Kokillen- und Druckgussverfahrens gelegt wird.

Die Verwendung von nur aus Aluminium-Grundmaterialien bestehenden gleichartigen Friktionspartnern, bei deren Einsatz hohe Belastungen und grosse Gleitgeschwindigkeiten auftreten, kann zu einem schnellen Materialverschleiss und zu Kolbenfressern führen.

Aus diesem Grund empfiehlt sich, dass die in der Regel aus eutektischen oder übereutektischen Aluminium-Legierungen bestehenden Zylinder von den in der Regel aus einer eutektischen Aluminium-Legierung bestehenden, in Kokillen-oder Druckguss hergestellten Kolben durch Beschichtung einer Lauffläche getrennt werden.

In der MTZ Motortechnische Zeitschrift Nr. 2/1973 sind in dem Artikel «Unbewehrte Aluminium-Zylinder für Verbrennungsmotoren» derartige Beschichtungsverfahren beschrieben. Ebenso ist ein spezielles Verfahren dieser Art in der MTZ Nr. 2/1974 in dem Artikel «Alusil-Zylinder und Ferrocoat-Kolben für den Porsche-Motor 911 » veröffentlicht.

Bei Verwendung von übereutektischen Legierungen als Zylindermaterial ist es üblich, den beispielsweise aus Kokillen-Aluminium bestehenden Friktionspartner Kolben zu beschichten, um eine Trennung der Grundmaterialien zu erzielen. Diese Trennung wird durch die Verwendung von Eisen-, Chrom-, Nickelschichten oder durch die Verwendung von sogenannten Gleitlacken mit MOS 2 oder Graphitbestandteilen erreicht.

Weiterhin ist bekannt, dass statt des Kolbens der Zylinder in entsprechender Weise beschichtet wird, was jedoch grössere Kosten verursacht.

Es entspricht weiterhin der derzeitigen Praxis, dass die aus den genannten Legierungen gegossenen Leichtmetallzylinder anschliessend chemisch geätzt werden müssen, damit die Siliziumbestandteile zur Bildung eines widerstandsfähigen Traggerüstes freigelegt werden.

Alle beschriebenen Beschichtungsverfahren sind verhältnismässig kostspielig und verfahrenstechnisch zum Teil schwierig.

Der Erfindung liegt die Aufgabe zugrunde, eine Lauffläche der eingangs genannten Art und ein Verfahren zur Herstellung einer solchen Lauffläche. zu schaffen, welche bei hohen Laufgeschwindigkeiten und hohen Belastungen höchsten Ansprüchen in bezug auf Verschleissfestigkeit und Hitzebeständigkeit genügen.

Diese Aufgabe wird durch die im Patentanspruch 1 aufgeführte Erfindung gelöst.

Der in Kunstharzlack gebundene oxidkeramische Werkstoff, der vorzugsweise Aluminiumoxid (AI₂0₃) und gesintertes Zirkonoid (Zr0₃) enthält, bewirkt eine hohe Verschleissfestigkeit, wobei sich durch die Verbindung dieser beiden Materialien eine Elastizität ergibt, welche eine Einbettungsfähigkeit von Fremdkörpern gewährleistet. Weiterhin ergibt die Beschichtung einen idealen Haftgrund für die benetzenden Schmiermittel. Die Verschleissfestigkeit lässt sich in ihrer Grösse beeinflussen, indem die Feststoffanteile mengenmässig unterschiedlich eingesetzt werden können.

Die im Patentanspruch 1 genannten Materialien sind an sich aus der DE-A- 2703414 und US-A- 3 975 568 zur Verwendung für verschleissgefährdete Maschinenbauteile bekannt. Sie wurden jedoch lediglich im Giessverfahren verwendet.

Die Beschichtung erfolgt durch Auftragen mittels einer unter Druck stehenden Spritzeinrichtung. Da nur einer der beiden Friktionspartner beschichtet wird, bietet sich aufgrund des geringeren Arbeitsaufwandes der Kolben an.

Nach dem Auftragen des Materials, was vorteilhaft in einer solchen Stärke erfolgt, dass die fertige Beschichtung eine Dicke von 20 bis 40 _{I}Lm, insbesondere von 30 _{I}Lm aufweist, wird der Kolben etwa eine Stunde lang in einem Trockenofen mit einer Temperatur von über 200°C, insbesondere von 220°C getrocknet, wobei ein chemischer Verwandlungsprozess die gewünschte Eigenschaft der Oberfläche bewirkt. Ein anschliessendes Bearbeiten der Oberfläche ist nicht erforderlich.

## Patentansprüche

1. Lauffläche für eine aus mindestens einem Kolben und mindestens einem Zylinder bestehende Kolbenmaschine, insbesondere für einen Luftpresser, wobei wenigstens die Aussenwandung des Kolbens und/oder die Innenwandung des Zylinders aus einer Aluminium-Legierung besteht, und die Lauffläche des Kolbens und/oder des Zylinders eine Beschichtung aufweist, dadurch gekennzeichnet, dass die Beschichtung aus einem auf Epoxidharzbasis hergestellten Lack und aus einem darin beigemengten oxidkeramischen Werkstoff besteht.

2. Lauffläche nach Anspruch 1, dadurch gekennzeichnet, dass der oxidkeramische Werkstoff Aluminiumoxid (AL₂0₃) und gesintertes Zirkonoid (Zr0₃) enthält.

3. Lauffläche nach Anspruch 1, dadurch gekennzeichnet, dass die Materialstärke des Beschichtungsmaterials zwischen 20 und 40 µm beträgt.

4. Lauffläche nach Anspruch 3, dadurch gekennzeichnet, dass die Materialstärke 30 _{I}Lm beträgt.

5. Verfahren zur Herstellung einer Beschichtung nach Anspruch 1, gekennzeichnet durch folgende Merkmale:
a) das aus Lack und oxidkeramischem Werkstoff bestehende Beschichtungsmaterial wird unter Druck aufgespritzt;
b) das beschichtete Teil wird in einem Wärmeofen mit einer Temperatur von über 200°C getrocknet.

6. Verfahren nach Anspruch 5, dadurch gekennzeichnet, dass die Trocknung im Wärmeofen etwa eine Stunde beträgt und bei etwa 220°C vorgenommen wird.

## Claims

1. Running surface for a piston engine comprising at least one piston and at least one cylinder, especially for an air compressor, in which at least the external wall of the piston and/or the internal wall of the cylinder comprises an aluminium alloy and the running surface of the piston and/or of the cylinder has a coating, characterised in that the coating consists of a lacquer prepared on the basis of an epoxy resinwith an oxide ceramic material mixed into it.

2. Running surface according to claim 1, characterised in that the oxide ceramic material contains aluminium oxide (AL₂0₃) and sintered zirconium oxide (Zr0₃).

3. Running surface according to claim 1, characterised in that the thickness of the coating material is between 20 and 40 pm.

4. Running surface according to claim 3, characterised in that the thickness of the material is 30 µm.

5. Process for the manufacture of a coating according to claim 1, characterised by the following features:
a) the coating material comprising lacquer and oxide ceramic material is sprayed on under pressure;
b) the coated portion is dried in a heating furnace at a temperature of greater than 200°C.

6. Process according to claims 5, characterised in that the drying in the heating furnace lasts approximately 1 hour and is carried out at approximately 220°C.

## Revendications

1. Surface de frottement pour une machine à piston comprenant au moins un piston et au moins un cylindre, en particulier pour un compresseur de frein, où au moins la paroi externe du piston et/ou la paroi interne du cylindre est en alliage d'aluminium et la surface de frottement du piston et/ou du cylindre porté un revêtement, caractérisée en ce que le revêtement est formé d'un vernis à base de résine époxyde additionnée d'un matériau de céramique oxydée.

2. Surface de frottement selon la revendication 1, caractérisée en ce que le matériau de céramique oxydée contient de l'alumine (AL₂0₃) et du zirconoïde (Zr0₃) fritté.

3. Surface de frottement selon la revendication 1, caractérisée en ce que l'épaisseur du revêtement est comprise entre 20 et 40 µm.

4. Surface de frottement selon la revendication 3, caractérisée en ce que l'épaisseur du revêtement est de 30 µm.

5. Procédé pour réaliser un revêtement selon la revendication 1, caractérisée en ce qu'il consiste:
a) à pulvériser le matériau de revêtement, formé de vernis et de matériau de céramique oxydée, sous pression sur la surface à revêtir; et
b) à sécher la pièce dont la surface a ainsi été revêtue dans un four à une température supérieure à 200°C.

6. Procédé selon la revendication 5, caractérisée en ce que l'on effectue le séchage au four pendant environ 1 h et à une température d'environ 220°C.
